# EUROPÄISCHE PATENTANMELDUNG

(11) **EP 0 265 822 A2**
(43) Veröffentlichungstag der Anmeldung: **04.05.1988**
(21) Anmeldenummer: 87115383.9
(22) Anmeldetag: 21.10.1987
(51) Int. Cl.: E02D 31/00, E01C 11/02

(54) **Abdichtung von gepflasterten Bodenflächen, insbesondere Tankstellen-Bodenflächen**

(30) Priorität: 29.10.1986 DE 3636769
(71) Anmelder: Heyen, Johannes, D-2964 Wiesmoor (DE)
(72) Erfinder: Heyen, Johannes, D-2964 Wiesmoor (DE)
(74) Vertreter: Jabbusch, Wolfgang, Dr.Jur. Jabbusch, Wehser & Lauerwald Patentanwälte

(57) **Zusammenfassung**

Um zwischen Pflasterelementen der Bodenfläche einer Tankstelle oder dergleichen Betrieb eine Abdichtung gegen Benzin und Öl zum Schutz des Grundwassers herzustellen, wird eine zweikomponentige Harzkombination, welche nach der Aushärtung weichelastisch bleibt und eine Bewegung des gesamten Pflastersteinbodens erlaubt, in die Fugen zwischen Pflastersteinen eingegossen. Die Harzmischung haftet in den Fugen auch auf nassen und ölverschmutzten Flächen.

## Beschreibung

Die Erfindung betrifft eine Abdichtung von gepflasterten Bodenflächen, insbesondere Tankstellen-Bodenflächen, gegen in den Untergrund eindringende Schadstoffe, wie Treibstoffe, Öle und dergleichen, durch Verfüllen der Fugen zwischen verlegten Pflasterelementen mit einer Vergußmasse.

Es ist bekannt, Fugen zwischen Pflasterelementen durch Einbringen von Vergußmassen abzudichten. Gewöhnlich werden dazu Vergußmassen aus Bitumenbasis verwendet, weil derartiges Material recht witterungsbeständig ist. Dabei hat derartiges Material jedoch den Nachteil, daß es bei Kontakt mit Treibstoffen, Ölen oder dergleichen seine ursprünglichen Eigenschaften verliert und sich sogar auflösen kann. Gerade bei den gepflasterten Bodenflächen von Tankstellen besteht stets die Gefahr, daß Treibstoffe und Öle verschüttet werden und durch die Fugen zwischen den verlegten Pflasterelementen in den Untergrund durchsickern und letztlich ins Grundwasser gelangen. Es hat sich gezeigt, daß mit bisher verwendeten Vergußmassen das Problem der vollständigen Abdichtung der Bodenflächen von Tankstellen nicht zu lösen ist.

Der Erfindung liegt die Aufgabe zugrunde, eine Abdichtung einer gepflasterten Bodenfläche gegen Treibstoffe, Öle und dergleichen zu erreichen.

Diese Aufgabe ist erfindungsgemäß gelöst durch die Verwendung eines elastisch bleibenden Reaktivharzes als Vergußmasse.

Ein Reaktivharz hat den Vorteil, daß es nach dem Anmischen als Vergußmasse verwendbar ist, nach dem Verguß aber aushärten kann und denn gegen Öl, Treibstoffe und dergleichen beständig ist. Bei dem erfindungsgemäß verwendeten Reaktivharz handelt es sich mit Vorteil um ein Harz, das nach der Aushärtung noch elastisch bleibt, wodurch Spannungen im verlegten Pflaster, z.B. bei Frost, vermeidbar sind. Außerdem kann ein elastisches Vergußmaterial auch aufgrund mechanischer Belastungen, z.B. durch das Befahren mit Fahrzeugen, auftretende Bewegungen in dem verlegten Pflaster ausgleichen, ohne daß die angestrebte Abdichtung des Bodenbereiches verloren geht, bzw. negativ beeinflußt wird.

Die Verwendung eines elastisch, insbesondere weichelastisch bleibenden Reaktivharzes als Vergußmasse ermöglicht mit besonderem Vorteil auch die nachträgliche Abdichtung der gepflasterten Bodenflächen bei bereits in Betrieb befindlichen Tankstellen und dergleichen mit Mineralöl, Treibstoffen usw. umgehenden Betrieben. Vor der Einbringung des Reaktivharzes werden die Fugen zwischen den Pflastersteinen mit einem Hochdruckreiniger oder durch Dampfstrahlen ca. 2 bis 4 cm tief gereinigt. Darauf wird die zweikomponentige angemischte Harzkombination eingegeossen. Um eine verbesserte Haftung zu erreichen kann die mit dem eingegossenen Reaktivharz in Kontakt kommende Fläche der Pflastersteine auch nach der Vorreinigung mit einem lösungsmittelhaltigen Imprägnierharz eingestrichen oder besprüht werden. Das als Vergußmasse verwendete Reaktivharz ist ein Harz auf Epoxidbasis und wird aus Härter und Harz in einem Mischungsverhältnis von etwa 1 : 1 gemischt.

Damit das als Vergußmasse verwendete Reaktivharz nach dem Aushärten noch elastisch bleibt; enthält es ein seine Elastizität einstellendes Zusatzmittel. Das Zusatzmittel ist ein flüssiges, nicht wanderungsfähiges Kohlenwasserstoffharz aus der Gruppe der aromatischen C₉-Kohlenwasserstoffharze. Bei einem solchen Zusatzmittel bleibt das Reaktivharz auch nach dem Aushärten elastisch, da das Zusatzmittel wie ein Weichmacher wirkt. Das Zusatzmittel wandert nicht aus, so daß die Elastizität der Vergußmasse konstant bleibt.

Die Elastizitätseigenschaften des ausgehärteten Reaktivharzes können, je nach Menge des Zusatzmittels, variiert werden, so daß erfindungsgemäß als Vergußmasse verwendete Reaktivharz auch den Anforderungen am jeweiligen Verwendungsort angepaßt werden kann. Ein Gehalt an Kohlenwasserstoffharz von 10 bis 50 Gewichtsprozent als Zusatzmittel hat sich als zweckmäßig erwiesen, um die jeweils gewünschten Elastizitätseigenschaften der ausgehärteten Vergußmasse zu erreichen. Das Reaktivharz hat den Vorteil, daß es auch auf nassen und ölverschmutzten Flächen haftet und somit insbesondere für eine nachträgliche Abdichtung von Tankstellen-Bodenflächen vorteilhaft ist.

## Patentansprüche

1. Abdichtung von gepflasterten Bodenflächen, insbesondere Tankstellen-Bodenflächen, gegen in den Untergrund eindringende Schadstoffe, wie Treibstoffe, Öle und dergleichen, durch Verfüllen der Fugen zwischen verlegten Pflasterelementen mit einer Vergußmasse,
gekennzeichnet durch
die Verwendung eines elastisch bleibenden Reaktivharzes als Vergußmasse.

2. Bei der Abdichtung nach Anspruch 1 verwendetes Reaktivharz, dadurch gekennzeichnet, daß das Mischungsverhältnis von Harz und Härter etwa 1 : 1 ist.

3. Reaktivharz nach Anspruch 2, dadurch gekennzeichnet, daß es ein Harz auf Epoxidbasis ist.

4. Reaktivharz nach Anspruch 2, dadurch gekennzeichnet, daß es ein seine Elastizität einstellendes Zusatzmittel enthält.

5. Reaktivharz nach Anspruch 4, dadurch gekennzeichnet, daß das Zusatzmittel ein flüssiges, nicht wanderungsfähiges Kohlenwasserstoffharz aus der Gruppe der aromatischen C₉-Kohlenwasserstoffharze ist.

6. Reaktivharz nach einem der Ansprüche 3 bis 5, dadurch gekennzeichnet, daß sein Gehalt an Kohlenwasserstoffharz 10 bis 50 Gewichtsprozent beträgt.
